# DEMANDE DE BREVET EUROPEEN

(11) **EP 2 103 706 A1**
(43) Date de publication de la demande: **23.09.2009**
(21) Numéro de dépôt: 08447018.6
(22) Date de dépôt: 17.03.2008
(51) Int. Cl.: C23C 2/26, C23C 24/10, C23C 26/02

(54) **Alliage de revêtement obtenu par projection de poudre**

(71) Demandeur: CENTRE DE RECHERCHES METALLURGIQUES a.s.b.l., CENTRUM VOOR RESEARCH IN DE METALLURGIE v.z.w., 1200 Bruxelles (BE)
(72) Inventeur: Vanden Eynde, Xavier, 4261 Latinne (BE); Bordignon, Michel, 4140 Sprimont (BE); Larnicol, Maïwen, 5003 Saint Marc (BE); Crahay, Jean, 4970 Francorchamps (BE)
(74) Mandataire: pronovem

(57) **Abrégé**

La présente invention se rapporte à un procédé de revêtement d'un substrat métallique par dépôt d'une poudre métallique composée d'une pluralité d'éléments chimiques distincts, **caractérisé en ce que,** au moment du dépôt, ledit substrat est porté à une température supérieure à la plus basse des températures de liquidus desdits éléments chimiques et de leurs alliages, de sorte que ladite poudre puisse entrer en fusion au moins partiellement lors du contact avec le substrat.

## Description

### Objet de l'invention

La présente invention a pour objet l'obtention d'un substrat métallique présentant un revêtement à base de zinc dont la résistance à la corrosion est améliorée, plus particulièrement grâce à un ajout de magnésium dans ce revêtement.

### Arrière-plan technologique et état de la technique

De nombreuses études sont actuellement menées pour améliorer la résistance à la corrosion des revêtements de substrats métalliques à base de zinc, plus particulièrement par ajout de magnésium.

Le magnésium est en effet bien connu pour améliorer fortement la résistance à la corrosion. Aujourd'hui des alliages de type Zn-Al-Mg sont déposés par PVD (*physical vapor deposition*) ou par immersion dans un bain. Différents revêtements ont ainsi été brevetés et sont notamment connus sous des noms commerciaux du type Superdyma^{®} (Zn, 10%Al, 3%Mg, 0,2%Si), ZAM pour *ZincAluminium-Magnésium* (Zn, 6%Al, 3%Mg) ou Magizinc^{™} (Zn, 1%Al, 1%Mg), etc. Ces alliages contenant du magnésium sont cependant fragiles et se fissurent lors d'une déformation du substrat.

Il est connu de projeter de la poudre métallique (notamment fer ou fer/zinc, etc.) sur des aciers galvanisés au trempé, notamment destinés au « galvanneal », pour modifier leur revêtement. Il est également connu de déposer des revêtements à partir de poudres sous forme de gouttelettes (ce qui est appelé « thermal spray ») ou par application au rouleau (KR20010063534, JP2267250, JP2118088, JP58058263, GB1343654, JP10001766, etc.).

### Buts de l'invention

L'invention a pour but de fournir un revêtement de substrat métallique qui permette de s'affranchir des inconvénients de l'état de la technique.

En particulier, l'invention a pour but d'incorporer, dans l'alliage constituant ce revêtement, du magnésium pour en améliorer essentiellement la tenue à la corrosion tout en conservant la résistance à la fissuration et en facilitant le moyen de dépôt. De manière plus générale, l'invention vise à modifier de manière flexible la composition chimique de la couche de revêtement.

D'autres propriétés du revêtement final sont aussi visées comme une meilleure tenue à l'abrasion, un aspect esthétique ou un meilleur accrochage d'un futur revêtement organique.

### Résumé de l'invention

Un premier objet de la présente invention, indiqué dans la revendication 1, se rapporte à un procédé de revêtement d'un substrat métallique par dépôt d'une poudre métallique composée d'une pluralité d'éléments chimiques distincts, **caractérisé en ce que**, au moment du dépôt, ledit substrat est porté à une température supérieure à la plus basse des températures de liquidus desdits éléments chimiques et de leurs alliages, de sorte que ladite poudre puisse entrer en fusion au moins partiellement lors du contact avec le substrat. Dans le cas de substances comprenant au moins deux constituants, la température de fusion définie pour les corps purs est en effet remplacée par la température de liquidus, qui est la température à laquelle les premiers cristaux apparaissent dans le liquide.

Un deuxième objet de la présente invention, indiqué dans la revendication 19, se rapporte à un produit métallurgique long ou plat revêtu obtenu par mise en oeuvre du procédé décrit ci-dessus, dans le cas où le dépôt de poudre est réalisé sur surface « solide », comprenant un revêtement d'épaisseur comprise entre 1 et 80µm.

Un troisième objet de la présente invention, indiqué dans la revendication 20, se rapporte à un produit métallurgique long ou plat revêtu obtenu par mise en oeuvre du procédé décrit ci-dessus, dans le cas où le dépôt de poudre est réalisé sur surface « liquide », comprenant un revêtement d'épaisseur comprise entre 5 et 80µm pour un produit long et entre 1 et 40µm pour un produit plat.

Des modes d'exécution particuliers de l'invention sont décrits dans les revendications 2 à 18, ou sous toute autre forme combinant les caractéristiques additionnelles de ces revendications.

### Brève description des figures

La figure 1 représente schématiquement une installation de dépôt de poudre par lit fluidisé sur un fil à la sortie d'un bain de zinc, selon la présente invention.

La figure 2 représente une coupe micrographique obtenue sur un fil d'acier avant (vue du bas) et après (vue du haut) la projection d'une poudre de zinc riche en magnésium et aluminium selon la présente invention. Sur la figure 2, le signe de référence 1 représente l'acier, le signe 2 la couche d'intermétallique et le signe 3 le revêtement.

### Description détaillée de l'invention

La présente invention consiste à réaliser un dépôt de poudre métallique, contenant du magnésium, sur un substrat métallique, revêtu ou non.

La poudre utilisée selon l'invention est typiquement composée d'un alliage de zinc contenant de l'aluminium (0,1 à 15 %, en poids) avec une quantité importante de magnésium (0,1 à 50%, typiquement 2 à 8%, en poids). Le silicium peut également être ajouté pour limiter la réactivité de la poudre avec le substrat (max 0.2%, en poids). Peuvent également être inclus les éléments d'alliage suivants : lithium, bismuth, étain, titane, cuivre, nickel, chrome, manganèse, molybdène, tungstène, tantale, zirconium, lanthane, cérium, strontium, bore, calcium, vanandium, etc.

Selon des formes préférées d'exécution de l'invention, cette poudre est projetée par un gaz porteur à une vitesse comprise de préférence entre 1 et 250 m/s, est chargée électrostatiquement ou non ou est déposée, soit en plaçant (ligne de type « batch »), soit en faisant défiler (ligne de type « continu ») le substrat dans un lit fluidisé. Un exemple d'installation de dépôt de poudre à lit fluidisé selon la présente invention est représenté sur la figure 1.

Le substrat métallique destiné à recevoir la poudre selon l'invention peut se présenter sous toute forme usuelle telle que par exemple un fil, une bande ou encore une pièce profilée comme une poutrelle ou une palplanche. Ce substrat métallique, qui peut être en acier, cuivre, laiton, aluminium, etc., peut être pré-revêtu ou non de zinc, d'aluminium ou d'un alliage zinc/aluminium par exemple.

Ce pré-revêtement pourra être liquide ou solide en fonction du type final de revêtement visé.

En effet, si la poudre a un point de fusion inférieure à celle du pré-dépôt, la projection de poudre pourra produire un second revêtement très mince (typiquement < 10µm) mais très riche en magnésium sur un revêtement solide. L'avantage de ce procédé est de déposer une couche riche en magnésium, connue pour sa fragilité, sur un revêtement ductile à base de zinc ou zinc/aluminium. Le revêtement final pourra ainsi avoir d'excellentes aptitudes à la déformation et à l'emboutissage, car les microfissures obtenues sur le revêtement final seront invisibles à l'oeil nu et donc non gênantes vis-à-vis des critères de qualité requis pour des pièces d'aspect visible.

Si la poudre est projetée sur un revêtement liquide, une modification du premier revêtement sera obtenue. La figure 2 montre par exemple une coupe micrographique obtenue sur un fil 1 avant (vue du bas) et après (vue du haut) la projection d'une poudre de zinc riche en magnésium (3% en poids) et aluminium (8% en poids). Il apparaît clairement qu'un nouveau type de revêtement a été obtenu avec une couche plus riche en magnésium 3 et un intermétallique fer/zinc 2 contenant une grande quantité d'aluminium.

Selon une forme d'exécution, la poudre sera de préférence non chauffée. Elle pourra cependant être préchauffée, de préférence sous atmosphère contrôlée, en dessous de son point de fusion pour améliorer la qualité finale du revêtement. De même, l'atmosphère autour de l'endroit de projection de la poudre pourra être contrôlée par exemple afin de limiter l'oxydation du revêtement et/ou de la poudre.

Un autre avantage du procédé selon l'invention est qu'il présente une grande souplesse d'application sans nécessité, comme dans l'état de la technique, de contrôler la composition et la température du bain de métal liquide de revêtement au trempé, ainsi que la tenue de tous les équipements immergés.

Une autre application originale du procédé selon l'invention consiste à créer des couches successives en nombre au moins supérieur à deux, en particulier des couches superficielles lubrifiantes pour la mise à forme du substrat.

Le revêtement obtenu après la projection de poudre pourra subir un traitement thermique et éventuellement une fusion pour en modifier les propriétés (structure, rugosité, brillance, etc.). Il pourra également subir un « skin-pass » (dans le cas d'une tôle) ou un tréfilage pour y imposer une rugosité déterminée, apte à recevoir d'autres revêtements du type organique ou pour améliorer l'adhérence de la poudre.

Les poudres métalliques principalement à base de Zn, Al, Mg pourront être associées à d'autres poudres du type carbure ou oxyde pour augmenter la dureté du revêtement final, pour modifier son aspect (brillance, etc.) ou ses propriétés d'accrochage d'un futur revêtement organique.

La granulométrie des poudres pourra être assez étendue (entre 1µm et 100µm) en fonction de l'épaisseur du revêtement final. Toutefois, selon l'invention, la poudre à déposer, aura de préférence toujours la plus grande granulométrie possible pour diminuer son coût de fabrication et améliorer la qualité du produit final. En effet, comme les poudres contenant du magnésium sont toujours recouvertes d'un oxyde, il convient de minimiser la pollution du revêtement final par cet oxyde en choisissant la plus grande taille possible de particule.

## Revendications

1. Procédé de revêtement d'un substrat métallique par dépôt d'une poudre métallique composée d'une pluralité d'éléments chimiques distincts, **caractérisé en ce que**, au moment du dépôt, ledit substrat est porté à une température supérieure à la plus basse des températures de liquidus desdits éléments chimiques et de leurs alliages, de sorte que ladite poudre puisse entrer en fusion au moins partiellement lors du contact avec le substrat.

2. Procédé selon la revendication 1,
**caractérisé en ce que** le substrat métallique comprend un fil, une bande ou une pièce profilée comme une poutrelle ou une palplanche.

3. Procédé selon la revendication 2,
**caractérisé en ce que** le substrat métallique est en acier, cuivre, laiton ou aluminium.

4. Procédé selon la revendication 2 ou 3, **caractérisé en ce que** le substrat métallique est pré-revêtu, de préférence de zinc, d'aluminium ou d'un alliage zinc/aluminium.

5. Procédé selon la revendication 1, **caractérisé en ce que** la poudre comprend au moins deux des éléments d'alliage constitués par le zinc, l'aluminium, le magnésium, le silicium, le lithium, le bismuth, le cuivre, le nickel, le chrome, le manganèse, le molybdène, l'étain, le titane, le tungstène, le tantale, le lanthane, le cérium, le strontium, le bore, le calcium, le vanadium ou le zirconium, sous forme d'un mélange ou d'un alliage, ces derniers étant éventuellement obtenus par mécanosynthèse (mechanical alloying).

6. Procédé selon la revendication 5,
**caractérisé en ce que** la poudre précitée est enrobée ou associée à d'autres poudres du type carbure ou oxyde.

7. Procédé selon la revendication 5,
**caractérisé en ce que** la poudre utilisée selon l'invention est composée d'un alliage de zinc comportant, en poids, de 0,1 à 15% en aluminium, de 0,1 à 50 %, de préférence 2 à 8%, en magnésium et éventuellement max. 0,2% silicium.

8. Procédé selon la revendication 1,
**caractérisée en ce que** la granulométrie de la poudre est comprise entre 1µm et 100µm.

9. Procédé selon la revendication 1,
**caractérisé en ce que** la poudre est projetée sur le substrat par un gaz porteur à une vitesse comprise entre 1 et 250 m/s.

10. Procédé selon la revendication 1,
**caractérisée en ce que** la poudre est chargée électrostatiquement.

11. Procédé selon la revendication 1,
**caractérisée en ce que** la poudre est déposée, soit en plaçant, soit en faisant défiler le substrat dans un lit fluidisé.

12. Procédé selon la revendication 1,
**caractérisé en ce que** la poudre est préchauffée à une température située en dessous de son point de fusion, de préférence sous atmosphère contrôlée.

13. Procédé selon la revendication 1,
**caractérisé en ce que** l'atmosphère autour de l'endroit de dépôt de la poudre sur le substrat est contrôlée de manière à limiter l'oxydation du revêtement et/ou de la poudre.

14. Procédé selon la revendication 1,
**caractérisé en ce que,** par dépôts successifs de poudre, on crée des couches successives correspondantes en nombre au moins supérieur à deux, dont en particulier au moins une couche superficielle lubrifiante pour la mise à forme du substrat.

15. Procédé selon la revendication 1,
**caractérisé en ce que**, après le dépôt de poudre, le revêtement obtenu peut subir un traitement thermique, une fusion, un tréfilage et/ou un « skin-pass ».

16. Procédé selon la revendication 4,
**caractérisé en ce que** le prérevêtement est obtenu par trempé dans un bain de métal fondu ou par électrozinguage.

17. Procédé selon l'une quelconque des revendications 4 à 16, **caractérisé en ce que** le prérevêtement du substrat est solide au moment du dépôt de la poudre, c'est-à-dire que la température du substrat est inférieure à la température de fusion du prérevêtement, de manière à créer avec la fusion de la poudre une couche de revêtement distincte de la couche de prérevêtement.

18. Procédé selon l'une quelconque des revendications 4 à 16, **caractérisé en ce que** le prérevêtement du substrat est au moins partiellement liquide au moment du dépôt de la poudre, de manière à modifier la composition chimique de la couche de revêtement finale.

19. Produit métallurgique long ou plat revêtu obtenu par mise en oeuvre du procédé selon la revendication 17, comprenant un revêtement allié externe d'épaisseur comprise entre 15 et 80µm pour un produit long et entre 3 et 40µm pour un produit plat.

20. Produit métallurgique long ou plat revêtu obtenu par mise en oeuvre du procédé selon la revendication 18, comprenant un revêtement allié d'épaisseur comprise entre 1 et 80µm.

## Revendications modifiées

### Revendications modifiées conformément à la règle 137(2) CBE.

**1.** Procédé de revêtement d'un substrat métallique par dépôt d'une poudre métallique **caractérisé en ce que** ladite poudre est composée d'un mélange ou d'un alliage de zinc / aluminium / magnésium avec, en poids, 0,1 à 15% d'aluminium, 0,1 à 50% de magnésium et optionnellement max. 0,2% de silicium, et **en ce que**, au moment du dépôt, ledit substrat est porté à une température supérieure à la plus basse des températures de liquidus des éléments chimiques et de leurs alliages composant la poudre, de sorte que ladite poudre puisse entrer en fusion au moins partiellement lors du contact avec le substrat.

**2.** Procédé selon la revendication 1, **caractérisé en ce que** la poudre comprend en outre au moins un des éléments constitués par le lithium, le bismuth, le cuivre, le nickel, le chrome, le manganèse, le molybdène, l'étain, le titane, le tungstène, le tantale, le lanthane, le cérium, le strontium, le bore, le calcium, le vanadium ou le zirconium.

**3.** Procédé selon la revendication 1 ou 2, **caractérisé en ce que** le mélange ou l'alliage est obtenu par mécanosynthèse (mechanical alloying).

**4.** Procédé selon la revendication 1, **caractérisé en ce que** le substrat métallique comprend un fil, une bande ou une pièce profilée comme une poutrelle ou une palplanche.

**5.** Procédé selon la revendication 4, **caractérisé en ce que** le substrat métallique est en acier, cuivre, laiton ou aluminium.

**6.** Procédé selon la revendication 4 ou 5, **caractérisé en ce que** le substrat métallique est pré-revêtu, de préférence de zinc, d'aluminium ou d'un alliage zinc/aluminium.

**7.** Procédé selon la revendication 2 ou 3, **caractérisé en ce que** la poudre précitée est enrobée ou associée à d'autres poudres du type carbure ou oxyde.

**8.** Procédé selon la revendication 1 **caractérisé en ce que** la poudre comporte 2 à 8% en poids de magnésium.

**9.** Procédé selon la revendication 1, **caractérisée en ce que** la granulométrie de la poudre est comprise entre 1µm et 100µm.

**10.** Procédé selon la revendication 1, **caractérisé en ce que** la poudre est projetée sur le substrat par un gaz porteur à une vitesse comprise entre 1 et 250 m/s.

**11.** Procédé selon la revendication 1, **caractérisée en ce que** la poudre est chargée électrostatiquement.

**12.** Procédé selon la revendication 1, **caractérisée en ce que** la poudre est déposée, soit en plaçant, soit en faisant défiler le substrat dans un lit fluidisé.

**13.** Procédé selon la revendication 1, **caractérisé en ce que** la poudre est préchauffée à une température située en dessous de son point de fusion, de préférence sous atmosphère contrôlée.

**14.** Procédé selon la revendication 1, **caractérisé en ce que** l'atmosphère autour de l'endroit de dépôt de la poudre sur le substrat est contrôlée de manière à limiter l'oxydation du revêtement et/ou de la poudre.

**15.** Procédé selon la revendication 1, **caractérisé en ce que**, par dépôts successifs de poudre, on crée des couches successives correspondantes en nombre au moins supérieur à deux, dont en particulier au moins une couche superficielle lubrifiante pour la mise à forme du substrat.

**16.** Procédé selon la revendication 1, **caractérisé en ce que**, après le dépôt de poudre, le revêtement obtenu peut subir un traitement thermique, une fusion, un tréfilage et/ou un « skin-pass ».

**17.** Procédé selon la revendication 6, **caractérisé en ce que** le prérevêtement est obtenu par trempé dans un bain de métal fondu ou par électrozinguage.

**18.** Procédé selon l'une quelconque des revendications 6 à 17, **caractérisé en ce que** le prérevêtement du substrat est solide au moment du dépôt de la poudre, c'est-à-dire que la température du substrat est inférieure à la température de fusion du prérevêtement, de manière à créer avec la fusion de la poudre une couche de revêtement distincte de la couche de prérevêtement.

**19.** Procédé selon l'une quelconque des revendications 6 à 17, **caractérisé en ce que** le prérevêtement du substrat est au moins partiellement liquide au moment du dépôt de la poudre, de manière à modifier la composition chimique de la couche de revêtement finale.

**20.** Produit métallurgique long ou plat revêtu obtenu par mise en oeuvre du procédé selon la revendication 18, comprenant un premier revêtement ductile à base de zinc ou zinc/aluminium et un second revêtement allié comportant du zinc, de l'aluminium et du magnésium, ledit premier et second revêtement ayant une épaisseur totale comprise entre 15 et 80µm pour un produit long et entre 3 et 40µm pour un produit plat.

**21.** Produit métallurgique long ou plat revêtu obtenu par mise en oeuvre du procédé selon la revendication 19, comprenant un revêtement allié comportant une couche supérieure enrichie en magnésium et une couche inférieure d'intermétallique fer/zinc enrichie en aluminium, ledit revêtement allié ayant une épaisseur comprise entre 1 et 80µm.
